# EUROPÄISCHE PATENTSCHRIFT

(11) **EP 0 071 122 B1**
(45) Veröffentlichungstag und Bekanntmachung des Hinweises auf die Patenterteilung: **05.03.1986**
(21) Anmeldenummer: 82106439.1
(22) Anmeldetag: 17.07.1982
(51) Int. Cl.: G03C 7/26

(54) **Farbfotografisches Aufzeichnungsmaterial**
Colour-photographic recording material
Matériau d'enregistrement pour la photographie en couleurs

(30) Priorität: 30.07.1981 DE 3130079
(43) Veröffentlichungstag der Anmeldung: 09.02.1983
(73) Patentinhaber: Agfa-Gevaert AG, 51373 Leverkusen (DE)
(72) Erfinder: Matejec, Reinhart, Dr., D-5090 Leverkusen (DE); Nittel, Fritz, Dr., D-5090 Leverkusen (DE); Sobel, Johannes, Dr., D-5090 Leverkusen 1 (DE)

## Beschreibung

Die Erfindung betrifft ein farbfotografisches Aufzeichnungsmaterial mit mindestens einer Silberhalogenidemulsionsschicht und eingelagerten Farbkupplern, bei dem durch spezielle Zusätze die Farbausbeute erhöht und gleichzeitig die Farbkörnigkeit vermindert wird.

Hohe Farbausbeute bei der chromogenen Entwicklung sind im allgemeinen sehr erwünscht. Unter Farbausbeute wird verstanden das Verhältnis von maximaler Farbdichte zu Silberhalogenidauftrag (angegeben in g AgN0₃ pro m²). Bei höheren Farbausbeuten werden die erforderlichen Maximaldichten mit geringen Silberaufträgen erreicht, was sich vorteilhaft auf Schärfe und Empfindlichkeit auswirkt.

Methoden zur Erhöhung der Farbausbeute (d. h. zur Erzielung möglichst hoher Farbdichten bei möglichst geringem Silberauftrag) sind dem Fachmann bekannt : So werden grundsätzlich höhere Farbausbeuten erzielt durch Anwendung eines hohen Verhältnisses von Kuppler zu Silberhalogenid, um das bei der Farbentwicklung entstehende Entwickler-Oxidationsprodukt möglichst restlos zum Farbstoff zu kuppeln. In gleicher Weise wirken Farbkuppler, die eine hohe Kupplungsgeschwindigkeit aufweisen. Beide Methoden haben jedoch den Nachteil, daß in der Regel mit steigernder Farbausbeute auch die Farbkörnigkeit stark zunimmt.

Kleinere Silberhalogenidkörner liefern bekanntlich höhere Farbausbeuten und niedrigere Farbkörnigkeiten als große ; allerdings ist bei kleineren Silberhalogenidkörnen auch die fotografische Empfindlichkeit niedriger.

In US 4 207 393 sind Substanzen beschrieben, durch die die Farbausbeute erhöht werden kann. Die Wirksamkeit dieser Substanzen ist aber vergleichweise gering ; außerdem vermindern sie nicht die Farbkörnigkeit.

Aus der DE-A-2 049 689 ist ein Verfahren zur Einemulgierung von Substanzen mit Hilfe von Bernsteinsäurederivaten bekannt. Aus der DE-A-3 002 201 sind Aufzeichnungsmaterialien bekannt, die in einer farbkupplerhaltigen Schicht Bernsteinsäurederivate zum Einbringen hydrophiler Farbkuppler aufweisen.

Der Erfindung liegt die Aufgabe zugrunde, ein farbfotografisches Aufzeichnungsmaterial mit erhöhter Farbausbeute und verminderter Farbkörnigkeit anzugeben, welches hydrophobe Farbkuppler enthält.

Es wurde nun ein farbfotografisches Aufzeichnungsmaterial gefunden mit wenigstens einer lichtempfindlichen Silberhalogenidemulsionsschicht, welches in dieser Schicht oder zugeordnet dazu, wenigstens einen Farbkuppler enthält, wobei die farbkupplerhaltige Schicht einen Bernsteinsäuremonoester aufweist und eine innere Schicht ist. Erfindungsgemäß sind in dieser inneren Schicht sämtliche Farbkuppler hydrophob und der Bernsteinsäuremonoester entspricht folgender Formel I worin bedeuten :
R¹ eine geradkettige oder verzweigte, gesättigte oder ungesättigte aliphatische Gruppe mit mindestens 8, vorzugsweise 12 bis 18 C-Atomen,
R² Wasserstoff oder Alkyl, z. B. -CH₃ oder C₂H₅,
R³ eine über ein Ring-C-Atom oder über ein Ring-N-Atom angeknüpfte heterocyclische Gruppe, z. B. Furyl, Thienyl oder Morpholino, oder eine Gruppe der Formel ―(X)ₙ―R⁴,
R⁴ eine Arylgruppe,
X -0-, -NH-, -NCH₃- oder -CH = CH-,
m 0, 1 oder 2,
n 0 oder 1.

Die durch R⁴ dargestellte Arylgruppe ist beispielsweise eine Phenylgruppe oder eine Naphthylgruppe. Diese Gruppen können unsubstituiert sein oder weitere Substituenten tragen, z. B. Halogen, Alkyl, Alkoxy, Acylamino, Nitro, Alkylsulfonyl, Arylsulfonyl, Cyan. Darüber hinaus können die durch R⁴ dargestellten Arylgruppen eine weitere Gruppe der Formel tragen, worin R¹, R², X, m, n die bereits angegebenen Bedeutungen haben, oder aber einen Substituenten der eine solche Gruppe enthält.

Zu der beschriebenen Wirkung (Erhöhung der Farbausbeute und Verminderung der Farbkörnigkeit) tragen vermutlich folgende Strukturmerkmale bei, die in den erfindungsgemäßen Verbindungen gemeinsam vorhanden sind :
a) lange Ketten zur Mizellbildung mit dem Bindemittel (Gelatine),
b) freie Carboxylgruppen zur Seifenbildung oder für eine gewisse Solubilisierungstendenz im alkalischen Bereich,
c) Estergruppierungen mit benachbarten cyclischen Resten, die möglicherweise lösungsvermittelnde Wirkungen auf den Bildfarbstoff, den Leukofarbstoff oder den Farbkuppler ausüben.

Beispiele für geeignete Verbindungen gemäß der vorliegenden Erfindung sind im folgenden angegeben (Tabelle 1) :

Der in den Verbindungen 11, 12 und 13 angegebene Rest R³ ist ein symmetrischer zweibindiger Rest, an den zwei Bernsteinsäuremonoesterreste mit den jeweils angegebenen Bedeutungen für R¹, R² und m gebunden sind.

Die in den aufgeführten Verbindungen 1 bis 21 vorkommenden langkettigen Reste sind bezüglich des Verzweigungsgrades und, soweit es sich um ungesättigte Reste handelt, bezüglich der Lage der Doppelbindung nicht eindeutig bestimmt. Vermutlich handelt es sich hierbei um Isomerengemische.

Die erfindungsgemäß verwendeten Verbindungen sind präparativ sehr leicht zugänglich. Zu ihrer Herstellung geht man aus von langkettig-substituierten Bernsteinsäureanhydriden, die in bekannter Weise mit geeigneten Hydroxyverbindungen umgesetzt werden. Der Bernsteinsäureanhydridring wird hierbei geöffnet unter Ausbildung einer Carboxylgruppe und einer Estergruppe. Es entstehen nebeneinander Produkte, in denen der langkettige Rest in «-Stellung zur Carboxylgruppe steht, und solche, in denen er in β-Stellung zur Carboxylgruppe steht. Der Einfachheit halber wird in der allgemeinen Formel I nur die eine Form dargestellt, die insoweit eine vereinfachte Schreibweise darstellt.

### Herstellungsvorschrift für Verbindung 3

In einem 10 1-Vierhalskolben, versehen mit Rührer, Thermometer und Rückflußkühler wurden 3520 g Octadecenylbernsteinsäureanhydrid, 1 080 g Benzylalkohol und 20 g DABCO (1,4-Diazabicyclo [2,2,2] octan) 3 h bei 120 °C erhitzt. Dem auf 50 °C abgekühlten hochviskosen Reaktionsgemisch wurden unter Rühren 4 600 g Diethylcarbonat zugefügt, wobei eine 50 %ige Lösung in Diethylcarbonat erhalten wurde.

Die anderen Verbindungen können in analoger Weise hergestellt werden.

Die Verbindungen der allgemeinen Formel können vorteilhaft verwendet werden als Ölbildner bei der Herstellung von Farbkuppleremulgaten, wobei sie entweder anstelle von oder im Gemisch mit üblichen hydrophoben Ölbildnern wie Trikresylphosphat oder Dibutylphthalat z. B. gemäß US 2 322 027 oder mehr oder weniger hydrophilen Ölbildnern z. B. gemäß DE-OS 1 772 192, DE-OS 2 042 659, DE-OS 2 049 689 eingesetzt werden können. Auch mehrere der Verbindungen der allgemeinen Formel I können nebeneinander oder im Gemisch miteinander verwendet werden. Man kann diese Verbindungen aber auch in Abwesenheit von Farbkupplern emulgieren und die hierbei erhaltenen farbkupplerfreien Emulgate farbkupplerhaltigen Emulgaten oder Lösungen zumischen. Zur Herstellung der Emulgate bedient man sich der üblichen Methode, bei der die zu emulgierenden Substanzen, z. B. die Farbkuppler und gegebenenfalls weitere Zusätze wie Weißkuppler, UV-Stabilisatoren, Antioxidantien zusammen mit den erfindungsgemäß anzuwendenden Verbindungen in einem mit Wasser nicht oder nur wenig mischbaren organischen Lösungsmittel gelöst und mit Hilfe eines Emulgiergerätes in dem Verhältnis, das der gewünschten Konzentration der einzuarbeitenden Substanz entspricht, in die Gießlösung der fotografischen Schicht, die insbesondere das Bindemittel und gegebenenfalls weitere Ingredienzien enthält, einemulgiert.

Es kann aber auch zunächst ein Emulgat hergestellt werden und gegebenenfalls zwischengelagert werden, das nicht mit der eigentlichen Gießlösung identisch ist, sondern jener erst zu einem späteren Zeitpunkt zugemischt wird. Als Emulgiergeräte für diesen Zweck eignen sich beispielsweise Schnellrührer, sogenannte Mischsirenen, Ultraturraxgeräte und Ultraschallgeräte. Die Verbindungen der allgemeinen Formel 1 gelangen im allgemeinen in einer Menge von 0,05 bis 5,0 Teilen, bezogen auf 1 Teil Farbkuppler zur Anwendung ; vorzugsweise werden sie in Mengen von 0,1 bis 1,0 Teilen pro 1 Teil Farbkuppler verwendet (Gewichtsteile).

Das farbfotografische Aufzeichnungsmaterial der vorliegenden Erfindung enthält mindestens eine Silberhalogenidemulsionsschicht und mindestens einen dieser Silberhalogenidemulsionsschicht zugeordneten hydrophoben Farbkuppler. Unter « zugeordnet ist dabei zu verstehen, daß die räumliche Anordnung von Silberhalogenidemulsionsschicht und Farbkuppler von solcher Art ist, daß zwischen ihnen bei der chromogenen Entwicklung eine Wechselwirkung möglich ist, die eine bildmäßige Übereinstimmung zwischen gebildetem Silberbild und bildmäßiger Verteilung des chromogen erzeugten Farbstoffes zuläßt. Hierzu muß der Farbkuppler nicht notwendigerweise in der lichtempfindlichen Silberhalogenidemulsionsschicht enthalten sein ; er kann auch in einer zu der Silberhalogenidemulsionsschicht benachbarten nicht lichtempfindlichen Bindemittelschicht vorliegen. In der Regel enthält das erfindungsgemäße farbfotografische Aufzeichnungsmaterial sogar mindestens drei Silberhalogenidemulsionsschichten mit unterschiedlicher spektraler Empfindlichkeit und jeweils zugeordneten Farbkupplern, wobei durch « zugeordnet auch die Beziehung zwischen der spektralen Empfindlichkeit der Silberhalogenidemulsionsschicht und der Farbe des aus dem zugeordneten Farbkuppler bei der chromogenen Entwicklung erzeugten Farbstoffes angesprochen ist. Im allgemeinen ist die Farbe des Bildfarbstoffes komplementär zur der Farbe des Lichtes, das in der zugeordneten Silberhalogenidemulsionsschicht aufgezeichnet wird. Das farbfotografische Aufzeichnungsmaterial kann auch in bestimmten Fällen mehrere Silberhalogenidemulsionsschichten gleicher Spektralempfindlichkeit und gegebenenfalls unterschiedlicher Allgemeinempfindlichkeit (« speed") enthalten, wobei wiederum mehrere Silberhalogenidemulsionsschichten mit den jeweils zugeordneten Farbkupplern, entweder nach ihrer Spektralempfindlichkeit oder nach ihrer Allgemeinempfindlichkeit geordnet, zu Schichteinheiten zusammengefaßt sein können. Schichten bzw. Schichteinheiten unterschiedlicher Spektralempfindlichkeit sind in der Regel durch nicht lichtempfindliche Zwischenschichten voneinander getrennt, um eine unerwünschte Diffusion von Entwickleroxidationsprodukten in nicht (spektral) zugeordnete farbkupplerhaltige Schichten wirksam zu unterbinden. Die Zwischenschichten können reine Bindemittelschichten sein oder Bindemittelschichten, die weitere Zusätze enthalten, z. B. Verbindungen, die mit diffundierenden Entwickleroxidationsprodukten zu reagieren vermögen, Filterfarbstoffe, Härtungsmittel, eingelagerte Entwickler, UV-Absorber oder (nicht lichtempfindliche) Mikratemulsionen.

Das erfindungsgemäße farbfotografische Aufzeichnungsmaterial enthält eine Verbindung der allgemeinen Formel I in mindestens einer farbkupplerhaltigen inneren Schicht, d. h. in einer Schicht, die durch mindestens eine weitere Schicht überschichtet ist. Es kann sich bei dieser inneren Schicht um irgendeine oder auch mehrere der lichtempfindlichen Silberhalogenidemulsionsschichten handeln oder um eine oder mehrere der nicht lichtempfindlichen farbkupplerhaltigen Schichten, die zu einer Silberhalogenidemulsionsschicht benachbart sind. Bei den Farbkupplern in dieser Schicht handelt es sich um Kuppler, die mit Hilfe von Ölbildnern in Gießlösungen eingearbeitet werden. Dies sind Kuppler, die in organischen Lösungsmitteln, insbesondere in Ölbildnern, löslich sind (sogenannte hydrophobe Kuppler).

Es können jedoch in anderen Schichten auch hydrophile Kuppler verwendet werden, die sich beispielsweise nach einem Verfahren, - wie es in der deutschen Patentanmeldung P 30 02 201.6 beschrieben ist, zusammen mit ölbildnern einarbeiten lassen. Die Kuppler sind 2-, 4- oder 6-Äquivalent-Farbkuppler (Research Disclosure 19 536 - Juli 1980). Sie sind farblos oder farbig (Maskenkuppler). Zusätzlich können weitere Kuppler verwendet werden, z. B. Weißkuppler oder DIR-Kuppler.

Mit Hilfe der Verbindungen der allgemeinen Formel I wird nicht nur die Farbausbeute wirksam verbessert, sondern zugleich auch die Farbkörnigkeit beträchtlich verringert. Besonders ausgeprägt ist die Farbausbeuteerhöhung und die Verminderung der Farbkörnigkeit, wenn die erfindungsgemäßen Verbindungen in vergleichsweise gelatinearmen Schichten verwendet werden. Hierunter werden Schichten verstanden, die
a) bei Anwesenheit von Silberhalogenid weniger als 0,6 g, vorzugsweise weniger als 0,5 g Gelatine pro 1 g AgNO₃, bzw.
b) bei Abwesenheit von Silberhalogenid, aber Anwesenheit von Farbkuppler weniger als 0,8 g, vorzugsweise weniger als 0,6 g Gelatine pro 1 g Farbkuppler enthalten.

Das erfindungsgemäße farbfotografische Aufzeichnungsmaterial eignet sich in gleicher Weise für die Herstellung von Farbnegativen wie auch für das Umkehrverfahren.

### Beispiel 1

### Farbkupplerhaltige Emulgate

### 1.1 Herstellung der Emulgate

Wie nachstehend am Beispiel der Verbindung 3 beschrieben, wurden mit Hilfe der erfindungsgemäßen Verbindungen farbkupplerhaltige Emulgate hergestellt. Als Farbkuppler wurde eine Verbindung der folgenden Formel verwendet :

In 400 ml einer 5 %igen wäßrigen Gelatinelösung (50 °C) wurde eine Lösung von 5 g Verbindung 3 und 1,33 g Dodecylbenzolsulfonsäure-Natriumsalz (75 %ig) in 15 g Ethylacetat einemulgiert (erste Stufe). Nach beendeter Zugabe wurde noch 3 min nachgerührt und dann eine Kupplerlösung von 100 g Farbkuppler und 30 g Verbindung 3 in 200 g Ethylacetat einemulgiert (zweite Stufe). Anschließend wurde Ethylacetat weigehend abgedampft.

Die Menge des zusammen mit dem Farbkuppler ein-emulgierten Ölbildners (zweite Stufe) liegt zwischen 10 und 150%, bezogen auf die Menge des Kupplers, vorzugsweise zwischen 20 und 70 %.

### 1.2 Herstellung der Gießlösung

1 Teil einer rotsensibilisierten Silberbromidiodid-emulsion mit 6 Mol-% lodid, die pro kg die 200 g AgNO₃, äquivalente Menge an Silberhalogenid und 30 g Gelatine enthielt, wurde mit 1 Teil des nach 1.1. hergestellten Emulgats und 2 Teilen Wasser vermischt (Gewichtsteile).

### 1.3. Herstellung eines lichtempfindlichen Materials und Verarbeitung

Die nach 1.2. hergestellte Gießlösung wurde auf einen Schichtträger vergossen (Silberauftrag : 2 g AgNO₃ pro m²), gehärtet, hinter einem Verlaufskeil belichtet und verarbeitet nach einem Color-NegativVerfahren, das in « The British Journal of Photography •, 1974, Seiten 597 und 598 beschrieben ist. In der folgenden Tabelle 2 sind die bei Dₘₐₓ (hinter Rotfilter gemessen) bestimmten Farbausbeuten sowie für die Dichten D = 0,5 ; D = 1,0 ; D = 1,5 die gemessenen Farbkörnigkeitswerte σ_{D} zusammengestellt. Zur Bestimmung der (Farb-)Körnigkeit wird verwiesen auf T.H. James, The Theory of the Photographic Process, 4. Aufl., Macmillan Publ. Co., Inc., New York/London 1977, S. 618-621.

### Beispiel 2

### Farbkupplerfreie konzentrierte Zumischemulgate

### 2.1. Herstellung der Emulgate

Nachstehend wird am Beispiel der Verbindung 3 beschrieben, wie von den erfindungsgemäßen Verbindungen konzentrierte kupplerfreie Zumischemulgate hergestellt wurden.

Zu 10 I einer 10 %igen Gelatinelösung (50 °C) wurden 0,5 kg einer 10 %igen wäßrigen Lösung von Disec.-butylnaphthalinsulfonsäure-Natriumsalz zugegeben und anschließend wurde darin mit einer hochtourigen Mischsirene eine Lösung von 4 kg Verbindung 3 in 4 kg Diethylcarbonat einemulgiert. Nach dem Abdampfen des Hilfslösungsmittels wurde ein hochkonzentriertes Zumischemulgat mit einem Gehalt an 270 g Verbindung 3 pro kg Emulgat erhalten, das einer Emulsion zusätzlich zum Farbkuppleremulgat zugesetzt werden kann.

### 2.2. Herstellung der Gießlösung

1 Teil einer grünsensibilisierten Silberbromid-iodidemulsion mit 6 Mol-% lodid, die pro kg die 200 g AgN0₃ äquivalente Menge an Silberhalogenid und 30 g Gelatine enthielt, wurde gemischt mit 0,5 Teilen eines Emulgats, das pro kg 185 g eines Kupplers der Formel sowie 55 g Dibutylphthalat und 37 g Gelatine enthielt. Weiter hinzugefügt wurden 0,1 Teile des unter 2.1. beschriebenen Zumischemulgats und 0,4 Teile Wasser (Gewichtsteile).

### 2.3. Herstellung eines lichtempfindlichen Materials und Verarbeitung

Die nach 2.2. hergestellte Gießlösung wurde auf einen Schichtträger mit einem Silberauftrag von 2 g AgNO₃ pro m² vergossen, gehärtet, hinter einem Verlaufskeil belichtet und folgender Color-Umkerverarbeitung unterworfen :

### Schwarzweiß-Entwicklung :

6 min bei 30 °C in einem Entwickler bestehend aus :

### Stoppbad :

5 min in einer Lösung aus

### Zwischenwässerung : 10 min

### Diffuse Umkehrbelichtung : 2 min

Farbentwicklung : 6 min in einem Farbentwickler
bestehend aus :

Zwischenwässerung : 10 min Bleichbad : 5 min in einem Bleichbad bestehend aus

mit Wasser auf 100 ml aufgefüllt und mit Essigsäure auf pH = 5,2 eingestellt.
Zwischenwässerung : 5 min
Fixierung : 5 min in einem Fixierbad bestehend aus :

mit Wasser auf 1 000 ml aufgefüllt, pH = 7.
Schlußwässerung : 5 min

## Patentansprüche

1. Farbfotografisches Aufzeichnungsmaterial mit wenigstens einer lichtempfindlichen Silberhalogenidemulsionsschicht, welches in dieser Schicht oder zugeordnet dazu wenigstens einen Farbkuppler enthält, wobei die farbkupplerhaltige Schicht einen Bernsteinsäuremonoester aufweist und eine innere Schicht ist, dadurch gekennzeichnet, daß in dieser inneren Schicht sämtliche Farbkuppler hydrophob sind und der Bernsteinsäuremonoester folgender Formel I entspricht, worin bedeuten :
R¹ eine geradkettige oder verzweigte, gesättigte oder ungesättigte aliphatische Gruppe mit mindestens 8 C-Atomen,
R² Wasserstoff oder Alkyl,
R³ eine über ein Ring-C-Atom oder über ein Ring-N-Atom angeknüpfte heterocyclische Gruppe oder eine Gruppe der Formel -(X)_{n-R}⁴
R⁴ eine Arylgruppe,
X ―O―, ―NH―, ―NCH₃― oder ―CH = CH―,
m 0, 1 oder 2,
n 0 oder 1.

2. Aufzeichnungsmaterial nach Anspruch 1, dadurch gekennzeichnet, daß die innere Schicht einen weiteren Ölbildner für den hydrophoben Farbkuppler enthält.

3. Aufzeichnungsmaterial nach Anspruch 1, dadurch gekennzeichnet, daß die Verbindung der allgemeinen Formel I in einer Silberhalogenidemulsionsschicht enthalten ist, die bezogen auf die 1 g AgNO₃ entsprechende Menge Silberhalogenid weniger als 0,6 g Gelatine enthält.

4. Aufzeichnungsmaterial nach Anspruch 1, dadurch gekennzeichnet, daß die Verbindung der allgemeinen Formel I in einer silberhalogenidfreien Bindemittelschicht enthalten ist, die bezogen auf 1 g des in ihr enthaltenen Farbkupplers weniger als 0,8 g Gelatine enthält.

## Claims

1. Colour photographic recording material which comprises at least one light-sensitive silver halide emulsion layer and contains in this layer or associated therewith, at least one colour coupler, wherein the colour-coupler-containing layer contains a succinic acid monoester and is an internal layer, characterised in that, in this internal layer, all of the colour couplers are hydrophobic and the succinic acid monoester corresponds to the following formula I wherein
R¹ denotes a straight-chain or branched, saturated or unsaturated aliphatic group with at least 8 C atoms,
R² denotes hydrogen or alkyl,
R³ denotes a heterocyclic group attached via a ring C atom or via a ring N atom or a group of the formuia ―(X)ₙ―R⁴,
R₄ denotes an aryl group,
X denotes -0-, -NH-, -NCH₃- or -CH = CH-,
m denotes 0, 1 or 2, and
n denotes 0 or 1.

2. Recording material according to Claim 1, characterised in that the internal layer contains an additional oil former for the hydrophobic colour coupler.

3. Recording material according to Claim 1, characterised in that the compound of the general formula I is contained in a silver halide emulsion layer which contains less than 0.6 g of gelatine based on the quantity of silver halide corresponding to 1 g of AgNOg.

4. Recording material according to Claim 1, characterised in that the compound of the general formula I is contained in a silver-halide-free binder layer which contains less than 0.8 g of gelatine based on 1 g of the colour coupler contained therein.

## Revendications

1. Matériau photographique couleur ayant au moins une couche d'émulsion d'halogénure d'argent sensible à la lumière, qui contient au moins un coupleur chromogène, dans cette couche ou associé à celle-ci, la couche contenant le coupleur chromogène présentant un monoester d'acide succinique et étant une couche interne, caractérisé en ce que les coupleurs chromogènes dans cette couche interne sont tous hydrophobes et le monoester d'acide succinique correspond à la formule suivante : dans laquelle
R¹ représente un groupe aliphatique saturé ou insaturé, à chaîne droite ou ramifiée, ayant au moins 8 atomes de carbone,
R² représente l'hydrogène ou un groupe alkyle,
R³ représente un groupe hétérocyclique relié par un atome de carbone ou par un atome d'azote du cycle ou un groupe de formule -(X)ₙ -R⁴,
R⁴ représente un groupe aryle,
X est un atome d'oxygène ou un groupe ―O―NH―, ―NCH₃― ou ―CH = CH―,
m est égal à 0, 1 ou 2 et
n est égal à 0 ou 1.

2. Matériau photographique couleur selon la revendication 1, caractérisé en ce que la couche interne contient un autre formateur d'huile pour les coupleurs chromogènes hydrophobes.

3. Matériau photographique couleur selon la revendication 1, caractérisé en ce que le composé de formule générale i est contenu dans une couche d'émulsion d'halogénure d'argent qui contient moins de 0,6 g de gélatine par g de AgNO₃.

4. Matériau photographique couleur selon la revendication 1, caractérisé en ce que le composé de formule générale I est contenu dans une couche de liant qui contient moins de 0,8 g de gélatine par g du coupleur chromogène contenu dans ladite couche.
